# EUROPÄISCHE PATENTSCHRIFT

(11) **EP 0 374 992 B1**
(45) Veröffentlichungstag und Bekanntmachung des Hinweises auf die Patenterteilung: **13.04.1994**
(21) Anmeldenummer: 89202997.6
(22) Anmeldetag: 27.11.1989
(51) Int. Cl.: D02G 1/20

(54) **Verfahren zur Herstellung eines Effektgarnes**
Process for the preparation of an effect yarn
Procédé pour la fabrication de fil d'effet

(30) Priorität: 05.12.1988 CH 4499/88
(43) Veröffentlichungstag der Anmeldung: 27.06.1990
(73) Patentinhaber: Rhône-Poulenc Viscosuisse SA, 6020 Emmenbrücke (CH)
(72) Erfinder: Morgenstern, Wolfgang, CH-6010 Kriens (CH)
(74) Vertreter: Herrmann, Peter Johannes

(56) Entgegenhaltungen:
- EP-A- 0 037 118
- EP-A- 0 044 084
- AU-B- 521 173
- GB-A- 2 021 652
- US-A- 4 164 117

## Beschreibung

Die Erfindung betrifft ein Verfahren zur Herstellung eines co-texturierten bikomponenten Effektgarnes für ein elastisches Flächengebilde aus einem Polyester POY und einem Polyamid POY, welche in einer Streckzone bei gleichem Verstreckungsverhältnis vor der Texturierung verstreckt werden, sowie ein nach dem Verfahren hergestelltes Effektgarn.

Effektgarne sind bekannt. Flächengebilde daraus können elastische Zweikomponentfäden sowohl in der Kette als auch im Schuss oder in beiden Richtungen enthalten. Textile Bikomponentfäden aus Nylon und Polyester werden in der EP-B-0 044 221 beschrieben und sind dort im Stand der Technik ausführlich gewürdigt. Allen bekannten Nylon/Polyester Bikomponentfilamenten ist gemeinsam, dass die beiden Polymere durch eine gleiche Spinndüse gesponnen werden, entweder dass beide Komponenten Seite an Seite aneinander kleben oder als Kern-Mantel-Stuktur vorliegen. Zur Erzielung des Kräuseleffektes wird die unterschiedliche Schrumpfkraft beider Komponenten ausgenützt.

In der GB-A-2 021 652 wird die gemeinsame Verstreckung eines Polyester POY mit einem Polyamid-POY beschrieben, wobei der POY-Faden stark unterverstreckt bleibt. Beide Fäden werden vor einer zweiten Heizung verwirbelt, um eine gleichmässige Vermischung für den Zweifarbeneffekt zu erzielen.

Auch die EP-A-0 037 118 beschreibt ein Verfahren zum gemeinsamen Heissverstrecken von POY und LOY Garnen, nachdem diese vor dem Verstrecken verwirbelt wurden.

Es ist aber auch bekannt, Polyamidfilamente und Polyesterfilamente, welche durch Schmelzspinnen und anschliessendes Verstrecken bei unterschiedlichen Streckverhältnissen hergestellt werden, miteinander zu Texturieren. Auch hier resultiert ein Effektgarn. Das bekannte Verfahren hat jedoch den Nachteil, dass bei der Herstellung eines solchen Garns mehrere aufwendige Verfahrensstufen durchlaufen werden, wodurch die Wirtschaftlichkeit der Herstellung in Frage gestellt ist.

Aufgabe der Erfindung ist es, ein Verfahren zur einfachen und wirtschaftlichen Herstellung eines Effektgarnes zur Erzeugung von elastischen Flächengebilden zur Verfügung zu stellen, sowie ein nach diesem Verfahren hergestelltes Effektgarn.

Die Aufgabe wird erfindungsgemäss nach Anspruch 1 dadurch gelöst, dass das Polyester-POY und das Polyamid-POY in einer Streckzone simultan und bei gleichem Streckverhältnis von 1 : 1,3 bis 1 : 1,6 kalt verstreckt werden. Dabei ist es wesentlich, dass die Verstreckung kalt vor der Texturierzone erfolgt.

Der wesentliche Vorteil des erfindungsgemässen Verfahrens ist darin zu sehen, dass Verstreckung und Texturierung sequentiel in einem einzigen Arbeitsgang erfolgen. Es wird eine optimale Produktivität dadurch erzielt, dass beide Filamente gemeinsam durch eine Spindel zu einem Effektgarn texturiert werden. Durch die resultierende gleichmässige Mischung der Filamente wird auch eine bessere Verarbeitbarkeit erzielt. Dies wird dadurch ermöglicht, dass der Trägerfaden eine besonders hohe Festigkeit aufweist.

Es ist zweckmässig das gemeinsame Verstreckungsverhältnis zwischen 1 : 1,3 und 1 : 1,6 zu wählen. Ein bevorzugtes Verstreckungsverhältnis liegt um etwa 1 : 1,5.

Hierbei resultiert als Trägerfaden das Polyamidfilament mit einer Festigkeit von rund 50 cN/tex.

Die Polyesterkomponente besteht aus teilweise gebrochenen Filamenten oder Noppen, da aufgrund der Unterverstreckung sich keine optimale Texturierspannung aufbauen kann und daher mechanisch stärker beansprucht wird. Sie verleiht dem Gesamtfaden den gewünschten Effekt.

Die Zweifarbigkeit in einem elastischen textilen Flächengebilde weist eine sehr gleichmässige Verteilung auf. Die Flächengebilde besitzen bedingt durch Noppen und abstehenden Fibrillen einen weichen und trockenen Griff.

Die einzige Figur zeigt ein Schema des erfindungsgemässen Streck-Texturier-Verfahrens.

Ein Polyester-POY wird von einem Wickel 1 und ein Polyamid-POY von einem Wickel 2 abgezogen und gemeinsam als nur teilverstreckte Filamente 3 und 3′ über ein Lieferwerk 4 geführt. Die kombinierten Filamente werden gleichzeitig bei gleichem Verstreckungsverhältnis mittels eines Streckwerkes 6 über einen Streckstift 5 verstreckt. Es resultiert ein verstreckter Faden 7, welcher eine Heizung 8 durchläuft. Der Faden 7 wird mittels einer Mitnehmerspindel 9 texturiert und über ein Lieferwerk 10 einer Spule 11 als Effektgarn zugeführt.

### Ausführungsbeispiel

Die beiden Fäden
Polyamid 66-POY gesponnen bei 4200 m/min, dtex 100 f 34 (nom 78 f 34) mit Dehnung 75 % und Festigkeit 36 cN/tex
und
Polyester-POY gesponnen bei 3100 m/min, dtex 130 f 36 (nom 78 f 36) mit Dehnung 165 % und Festigkeit 21 cN/tex
werden auf der Mitnehmertexturiermaschine Heberlein FZ 27 mit folgenden Bedingungen texturiert:

| | |
|---|---|
| Verstreckung (sequentex) | 1:1,48 |
| Spindeltouren | 300000 T/min |
| Zwirn | 2100 T/m |
| Einzwirn | 2 % |
| Temperatur | 210°C |

Die beiden simultan vorverstreckten POY-Fäden werden gemeinsam durch dieselbe Spindel (FBV/06, 2,0 mm ⌀) gefahren. Resultate des Gesamtfadens:

| | |
|---|---|
| Titer | 168,4 dtex |
| Festigkeit | 31,0 cN/tex |
| Dehnung | 26,7 % |
| Reisskraft | 5,22 N |
| Kräuselgrad | 17,1 % |
| Kräuselbeständigkeit | 90,6 % |

Mit der obigen Grundeinstellung wurden diverse Modifikationen gefahren, wobei folgende Parameter geändert wurden:

| | |
|---|---|
| Temperatur °C | 210 - 220 - 230 |
| Zwirn T/m | 2100 - 2200 - 2300 |
| Verstreckung 1: | 1,44 - 1,48 - 1,52 |

| Serimetrie-Kräuselresultate: | | | | | | | |
|---|---|---|---|---|---|---|---|
| Versuchsnummer | 1 | 2 | 3 | 4 | 5 | 6 | 7 |
| Varianten | 210°C | 220°C | 230°C | 2200T/m | 2300T/m | 1:1,44 | 1:1,52 |
| Titer dtex | 168,4 | 168,4 | 167,6 | 169,0 | 166,6 | 172,5 | 163,9 |
| Festigkeit cN/tex | 31,0 | 29,4 | 31,5 | 30,4 | 30,5 | 30,8 | 30,9 |
| Dehnung % | 26,7 | 25,6 | 25,2 | 25,4 | 24,7 | 28,3 | 21,5 |
| Reisskraft N | 5,22 | 4,95 | 5,28 | 5,15 | 5,09 | 5,32 | 5,07 |
| Kräuselgrad % | 17,1 | 16,8 | 22,5 | 21,4 | 27,0 | 20,6 | 13,4 |
| Kräuselbeständigkeit % | 90,6 | 90,5 | 91,1 | 90,7 | 92,3 | 90,8 | 91,9 |

In der Streckzone kann auch ohne Streckstift gearbeitet werden, womit zwar der Noppeneffekt verbessert wird, aber dann ein schlechterer Texturierlauf in Kauf genommen werden muss.

Mit der gewählten Verstreckung wird der überverstreckte Polyamid 66-Faden in der Festigkeit stark verbessert, und zwar um etwa 20 % gegenüber dem Stand der Technik und übernimmt die Rolle eines Trägerfadens. Am unterverstreckten Polyesterfaden treten Fibrillenbrüche auf, welche sich im Laufe der Verarbeitung zu erwünschten Noppen aufschieben. Die Noppigkeit und die abstehenden Fibrillen ergeben einen weichen und trockenen Griff des resultierenden Flächengebildes.

Der gemeinsam texturierte, ungefärbte Effektfaden zeigt im textilen Flächengebilde nach dem Färben Zweifarbigkeit. Er kann verstrickt, aber auch als Schussfaden in der Weberei eingesetzt werden.

## Patentansprüche

1. Verfahren zur Herstellung eines co-texturierten bikomponenten Effektgarnes für ein elastisches Flächengebilde aus einem Polyester POY (1) und einem Polyamid POY (2), welche in einer Streckzone bei gleichem Verstreckungsverhältnis vor der Texturierung verstreckt werden und auschließend während des Durchlaufes durch einen Heizer (8) texturiert und aufgewichelt werden dadurch gekennzeichnet, dass das Polyester POY und das Polyamid POY gemeinsam mittels eines Strechstifles (5) mit einem Verstreckungsverhältnis von 1:1,3 bis 1:1,6 kalt verstreckt werden, wobei das Polyesterfilament unterverstrecht und das Polyamidfilament überverstrecht werden.

2. Bikomponentes co-texturiertes Effektgarn, aus einem Polyesterfilament und einem Polyamidfilament, dadurch gekennzeichnet, dass das Polyesterfilament aus teilweise gebrochenen Fibrillen und Noppen besteht und gleichzeitig eine Festigheit > 30 cN/tex bei einer Dehnung von 21,5 - 28.3% sowie eine Kräuselbeständigkeit von > 90,6% aufweist.

3. Effektgarn nach Anspruch 2, dadurch gekennzeichnet, dass das Polyamidfilament eine Festigkeit >50 cN/tex aufweist.

## Claims

1. A process for preparing a co-textured bicomponent fancy yarn for a stretch fabric from a polyester POY(1) and a polyamide POY(2) which before texturing are drawn in a drawing zone to the same draw ratio and then textured during their passage through a heater (8), and wound up, characterized in that the polyester POY and the polyamide POY are conjointly cold-drawn by means of a snubbing pin (5) to a draw ratio from 1:1.3 to 1:1.6, underdrawing the polyester and overdrawing the polyamide.

2. A bicomponent co-textured fancy yarn formed from a polyester filament yarn and a polyamide filament yarn, characterized in that the polyester filament yarn includes some broken filaments and neps and has, at one and the same time, a tenacity >30 cN/tex, an elongation of 21.5-28.3% and a crimp stability of >90.6%.

3. A fancy yarn according to Claim 2, characterized in that the polyamide filament yarn has a tenacity >50 cN/tex.

## Revendications

1. Procédé pour la fabriction d'un fil à effet bicomposants cotexturé pour une surface élastique comprenant un polyester POY (1) et un polyamide POY (2), lesquels sont étirés dans une zone d'étirage avec le même rapport d'étirage avant la texturation et par la suite sont texturés lors de leur passage sur une plaque chauffante (8) puis sont bobinés et caractérisé en ce que le polyester POY et le polyamide POY sont étirés ensemble à froid au moyen d'un doigt d'étirage (5) avec un rapport d'étirage de 1:1,3 jusqu'à 1:1,6, où le fil de polyester est sous-étiré et le fil de polyamide est sur-étiré.

2. Fil à effet bicomposant co-texturé comprenant un fil de polyester et un fil de polyamide, caractérisé en ce que le fil de polyester comprend partiellement des fibrilles cassées et des nopes et simultanément donne une ténacité > 30 cN/tex avec un allongement de 21,5-28,3 % de même qu'une stabilité à la frisure de > 90,6 %.

3. Fil à effet selon la revendication 2, caractérisé en ce que le fil de polyamide a une ténacité > 50 cN/tex.
